# EUROPÄISCHE PATENTSCHRIFT

(11) **EP 0 087 125 B1**
(45) Veröffentlichungstag und Bekanntmachung des Hinweises auf die Patenterteilung: **01.06.1988**
(21) Anmeldenummer: 83101512.8
(22) Anmeldetag: 17.02.1983
(51) Int. Cl.: E21F 17/00

(54) **Verfahren zum Abdecken von geologischen Formationen sowie Wetter- und Branddämmen**
Method of proofing geological seams, as well as weather and fire dams
Procédé d'étanchéisation des formations géologiques telles que les barrages d'aérage ou pare-feu

(30) Priorität: 19.02.1982 DE 3205997
(43) Veröffentlichungstag der Anmeldung: 31.08.1983
(73) Patentinhaber: Bergwerksverband GmbH, D-45307 Essen (DE); BAYER AG, 51368 Leverkusen (DE)
(72) Erfinder: Esser, Heinz, Dr. Dipl.-Chem., D-5093 Burscheid (DE); Schmidt, Rudolf, Dipl.-Ing., D-5093 Burscheid (DE); Cornely, Wolfgang, Dr. Dipl.-Chem., D-4390 Gladbeck (DE)
(74) Vertreter: Frühbuss, Heinrich, Dr.rer.nat.

(56) Entgegenhaltungen:
- EP-A- 0 003 011
- BE-A- 889 914
- DE-B- 1 082 867
- DE-B- 1 262 942
- FR-A- 1 282 650
- FR-A- 1 577 243
- US-A- 4 261 670

## Beschreibung

Gegenstand der Erfindung ist ein Verfahren gemäss dem Oberbegriff des Hauptanspruches.

Es ist bekannt, dass die Einwirkung von Wasser, z.B. in Form feuchter Luft, die Festigkeit tonhaltiger Mineralien stark herabsetzt, was bis zum vollständigen Zerfall führen kann. Bei quellfähigen Gesteinen laufen die Vorgänge unter Umständen sehr schnell ab. Insbesondere im Berg- und Tunnelbau nimmt aufgrund der hohen Luftfeuchtigkeit in den Wettern der Wassergehalt solcher Gesteine von der Oberfläche her schnell zu und somit die Festigkeit des Gesteins ab.

Dies äussert sich u.a. im Abblättern von Gesteinsschichten, in Steinschlag, im Quellen der Sohle und ganz allgemein an einer stärkeren Konvergenz des Gebirges, wobei sich gleichzeitig Gebirgsbewegung und -druck verstärken.

Bei der Kammerpfeilbauweise im Steinkohlenbergbau kann dies dazu führen, dass man im Hangenden ca. 30 cm Topkohle anbauen muss, um ein Zusammenbrechen der Strecke zu vermeiden. Durch Aufbringen einer wasserundurchlässigen Deckschicht kann das quellfähige Gestein konserviert und so ein vollständiger Abbau des Flözes ermöglicht werden.

Im Untertagebetrieb müssen häufig Strecken gegen Schleichwetterströme abgedichtet werden. Diese führen vor allem in abgeworfenen Grubenbauen zu Schwelbränden. Um dies zu verhindern, werden Brandschutzdämme errichtet, die die potentielle Brandzone vor weiterem Sauerstoffzutritt schützen sollen. Wetterdämme werden gebaut, um eine exakte und effektive Wetterführung zu gewährleisten, wie sie für die vor Ort arbeitenden Menschen notwendig ist.

Üblicherweise werden zu diesem Zweck Wetter- bzw. Brandschutzdämme aus Holz oder aus mineralischem Material errichtet, die jedoch, vor allem in den Übergangsbereichen Damm - Stoss und Damm - Firste, grobe Undichtigkeiten aufweisen. Verstärkt werden die Wetterverluste durch Auflockerungen und damit Wetterdurchlässigkeit des angrenzenden Gebirges. Die Leckagen am Damm selbst werden üblicherweise durch Auftragen von Mörtel oder von Harnstoff-Formaldehydschäumen abgedichtet. Bei Gebirgsbewegungen können in der Beschichtung, insbesondere bei Verwendung von Mörtel, jedoch leicht Risse entstehen, so dass der Damm nicht mehr dicht ist. In ähnlicher Weise treten beim Kammerpfeilerbau grosse Wetterverluste dadurch auf, dass der Kohlenstoss des zu bewetternden Baufeldes zum benachbarten hin wetterdurchlässig ist.

Die DE-B-1082867 beschreibt ein Verfahren zum Abdichten von Wetter- oder Branddämmen durch simultanes Aufspritzen einer Latexdispersion und eines Fällungsmittels, wodurch ein luft-und flüssigkeitsdichter Film aufgebracht wird. Die Flammfestigkeit dieses Filmes ist jedoch unbefriedigend.

Durch Anwendung des erfindungsgemässen Verfahrens können die beschriebenen Nachteile vermieden werden, indem die Latexdispersionen über separate Rohrleitungen gleichzeitig mit einem trockenen hydraulischen Bindemittel mittels Druckluft auf die abzudeckende Stelle aufgedüst werden.

Mit Hilfe hydraulischer Bindemittel, insbesondere Zemente, wird mithin eine doppelte Wirkung erzielt. Der Zement wirkt einmal als Koagulierungsmittel für die Dispersion und darüber hinaus als Mittel zur Verfestigung der jeweiligen Abdekkung.

Für die Anwendung des erfindungsgemässen Verfahrens wird vorzugsweise ein Torkretgerät benutzt, bei dem das hydraulische Bindemittel mit Druckluft gefördert und anstelle von Wasser die wässrige Kautschuk- oder Kunststoff-Dispersion am Austrittsende des Förderrohres durch Düsen zugesetzt wird, so dass aus dem Förderrohr ein Gemisch aus Bindemittel und Dispersion versprüht wird.

Der Kautschukanteil kann in breiten Grenzen variiert werden. Anteile bis zu 50 Gew.-%, bezogen auf Zement oder andere hydraulische Bindemittel, sind ohne weiteres möglich, 5 bis 20 Gew.- % Feststoffanteil der Dispersion werden bevorzugt. Dabei kann es bei niedrigen Kautschukanteilen notwendig sein, der Dispersion zusätzlich Wasser zuzusetzen, damit die für den hydraulischen Abbindevorgang notwendige Menge Wasser vorhanden ist.

Im Prinzip können Geräte so, wie sie für das normale Torkretverfahren konstruiert sind, verwendet werden. Es hat sich jedoch als vorteilhaft erwiesen, die Bohrungen der Düse, durch die normalerweise das Wasser und in diesem Falle der Latex zugeführt wird, so zu gestalten, dass der Latex den Förderstrom des Bindemittels im gesamten Querschnitt gleichmässig benetzt. Zu diesem Zweck werden die ursprünglich radialen Bohrungen der Düse in eine tangentiale Richtung abgeändert. Durch diese Massnahme wird eine gleichmässige Befeuchtung der Mischung des Bindemittels mit Latex erzielt und der unvermeidliche Abprall von Bindemittel von der besprühten Oberfläche auf ein Minimum reduziert.

Nach der verwendeten Zementtype richtet sich die zu verwendende Dispersionstype. Erfahrungsgemäss verwendet man bei Portland- oder Hochofen-Zement als Bindemittel oder entsprechend zusammengesetzter Schnellbinder vorzugsweise kationische oder amphotere Latices, während man bei der Verwendung von Tonerdeschmelz-Zement oder entsprechend zusammengesetzter Schnellbinder vorwiegend anionische oder anionisch/nichtionische Latices verwendet.

Obwohl für das Verfahren viele Latices und Kunststoffdispersionen geeignet sind, kommen aufgrund der besonders hohen Anforderung an die Schwerentflammbarkeit bei der Anwendung im Steinkohlenbergbau als Latices nur solche in Frage, die einen hohen Halogenanteil haben, vorzugsweise Latices auf Basis Poly-2-chlorbutadien oder Mischpolymerisate aus 2-Chlorbutadien und Dichlorbutadien. Falls keine Brandgefahr besteht, kommen z.B. die folgenden Dispersionen in Betracht:

Das Eindüsen der Latices in den aus trockenem Bindemittel bestehenden Strahl verläuft, wie nicht ohne weiteres zu erwarten war, störungsfrei, auch wenn die Düsen, durch die die Latices durchgepresst werden, nur einen Durchmesser von 0,5 bis 2 mm besitzen. Zu befürchten war, dass wegen der bei der Verdüsung auftretenden Scherkräfte auf die Latices eine Koagulierung eintreten und damit ein Verstopfen der Düse erfolgen würde. Das aufgesprühte Gemisch aus Latex und Bindemittel neigt dazu, je nach Neigung der besprühten Fläche, von dieser wieder abzufliessen. Erfindungsgemäss kann man dieser Tendenz mit Erfolg dadurch entgegentreten, dass man Bindemittel, insbesondere Zemente, mit besonders kurzen Abbindezeiten, nämlich von 10 bis 150 min, vorzugsweise 30 bis 90 min - gemessen nach DIN 1164 - verwendet.

Auch durch Zugeben von inerten Füllstoffen zum Bindemittel kann einem frühzeitigen Abfliessen des aufgesprühten Gemisches mit Erfolg begegnet werden. Bevorzugt werden als Füllstoffe alle nicht quarzhaltigen Füllstoffe, da ein Zurückprallen des aufgedüsten Gemisches nur schwer zu vermeiden ist und das Einatmen der dabei entstehenden, abprallenden, quarzhaltigen Nebel für den Benutzer gesundheitsschädlich wäre. Bevorzugt werden daher erfindungsgemäss z.B. grobkörnige bis feinpulverige Feuerfestmaterialien, von denen bis zur 8-fachen Menge des Bindemittels diesem zugesetzt werden kann.

Zur Aufrechterhaltung der Stabilität der Dispersion auch über den Verdüsungsvorgang hinaus empfiehlt sich die Zugabe von Tensiden in geringen Mengen zu den Latices, also z. B. zu kationischen oder amphoteren Latices diesbezügliche Tenside in Mengen bis zu 0,2 bis 1 % und zu anionisch oder anionisch/nichtanionischen Latices Tenside mit entsprechenden Eigenschaften.

Die Dispersionen sollen jedenfalls gut fliessfähig sein, ihr Feststoffgehalt soll bei 30 bis maximal 70 Gew.-% liegen.

### Beispiel 1

In einem Versuchsstollen mit 12 m² Querschnitt wurde ein Schnelldamm dadurch errichtet, dass eine elastische Abdeckung mit Hilfe eines Torkretgerätes in durchschnittlich 20 mm Stärke gegen ein Fliegendrahtgitter gespritzt wurde, das über den ganzen Querschnitt aufgespannt war. Dabei bestand das hydraulische Bindemittel aus Tonerdeschmelzzement mit einer Abbindezeit von 60 min. Die Kunststoffdispersion, bestehend aus einer 58%igen Polychloroprendispersion (Baypren Latex B) wurde dem Zement im Verhältnis 9:1 (Bindemittel:Dispersion) zudosiert.

Die ursprüngliche Wettermenge von 850 m³/min verringerte sich hinter der Abdeckung sofort auf 4 m³/min, wobei sich ein Druckgefälle zwischen dem Stollenraum vor und hinter dem Schnelldamm von 520 Pa einstellte. Auch bei einer Erhöhung des Druckgefälles auf 1,020 Pa bzw. 2,450 Pa durch Erhöhung der Lüfterleistung stieg die Wettermenge hinter der Abdeckung nicht über 5 m³/ min bzw. 11 m³/min an.

### Beispiel 2

Die Kopfstrecke eines abgeworfenen Grubenbaus von 16 m² Querschnitt wurde mit einem Damm aus Ziegelmauerwerk verschlossen. Die Wettermenge in der Strecke verminderte sich dadurch von 1,650 m³/min auf 4,5 m³/min. Anschliessend wurde eine durchschnittlich 50 mm dicke Schicht aus handelsüblichem Spritzbeton mittels eines Torkretgerätes auf den Damm und auf Strekkensaum und -firste bis in 4 m Entfernung vom Damm aufgetragen, wodurch sich die Wettermenge hinter dem Damm auf 0,8 m³/min verringerte. Nach einer Woche stieg die Wettermenge hinter dem Damm 1,2 m³/min, nach 4 Wochen auf 2,0 m³1 min. Erste Risse im Spritzbeton wurden sichtbar, nach 6 Wochen begannen einige Stücke aus dem Damm abzuplatzen. Die Wettermenge erhöhte sich auf 2,8 m³/min nach 2 Monaten.

Daraufhin wurde mit einem Torkretgerät ein neuer Damm gesetzt, wobei latexhaltiger Spritzbeton, der aus amphoterem Polychloropren-Latex einerseits und einem Gemisch aus körnigem bis pulverigem Schamott und Portlandzement einer Abbindezeit von 60 min im Verhältnis 3: andererseits bestand, in durchschnittlich 25 mm Stärke aufgebracht. Die Wettermenge verringerte sich auf 0,5 m³/min und überstieg auch nach 2 Monaten nicht den Wert von 1,2 m³/min.

## Patentansprüche

1. Verfahren zum Abdecken von geologischen Formationen sowie Wetter- und Branddämmen mittels wässriger Kautschuk- und/oder kautschukartiger Dispersionen, dadurch gekennzeichnet, dass diese Dispersionen über separate Rohrleitungen gleichzeitig mit einem trockenen hydraulischen Bindemittel mittels Druckluft auf die abzudeckende Stelle aufgedüst werden.

2. Verfahren nach Anspruch 1, dadurch gekennzeichnet, dass das hydraulische Bindemittel eine Abbindezeit von 10 bis 150 min, vorzugsweise 30 bis 90 min (nach DIN 1164), besitzt.

3. Verfahren nach Ansprüchen 1 bis 2, dadurch gekennzeichnet, dass dem hydraulischen Bindemittel inerte Füllstoffe bis zur 8-fachen Gewichtsmenge zugesetzt werden.

4. Verfahren nach Ansprüchen 1 bis 3, dadurch gekennzeichnet, dass den Dispersionen ein Tensid zugesetzt wird.

5. Verfahren nach Ansprüchen 1 bis 4, dadurch gekennzeichnet, dass die Dispersionen einen Feststoffgehalt von 30 bis 70% aufweisen.

6. Verfahren nach Ansprüchen 1 bis 5, dadurch gekennzeichnet, dass der Feststoffgehalt der Dispersion 5 bis 20 Gew.-% des Bindemittelanteiles beträgt.

## Claims

1. Method of coating geological formations as well as weather- and fire barriers with the aid of aqueous rubber- and/or rubber-like dispersions, characterised in that these dispersions are sprayed via separate conduits simultaneously with a dry hydraulic binding medium, by means of air pressure, onto the place to be coated.

2. Method according to claim 1, characterised in that the hydraulic binding medium has a hardening time of 10 to 150 min., preferably 30 to 90 min. (according to DIN 1164).

3. Method according to claim 1 to 2, characterised in that inert filling materials, of a weight quantity up to not more than 8 times that of the hydraulic binding medium, are added to said hydraulic binding medium.

4. Method according to claim 1 to 3, characterised in that a tenside is added to the dispersions.

5. Method according to claim 1 to 4, characterised in that the dispersions have a content of solid matter amounting to 30 to 70%.

6. Method according to claim 1 to 5, characterised in that the content of solid matter of the dispersion amounts to 5 to 20 weight percentage of the binding medium proportion.

## Revendications

1. Procédé d'étanchéisation de formations géologiques ainsi que de barrages d'aérage et pare- feu au moyen de dispersions aqueuses de caoutchouc et/ou du type caoutchouc, caractérisé en ce que ces dispersions sont appliquées par projection à l'endroit à couvrir au moyen d'air comprimé par des conduites séparées en même temps qu'un liant hydraulique sec.

2. Procédé selon la revendication 1, caractérisé en ce que le liant hydraulique a un temps de prise (DIN 1164) de 10 à 150 min. de préférence de 30 à 90 min.

3. Procédé selon les revendications 1 et 2, caractérisé en ce qu'au liant hydraulique sont ajoutées des charges inertes en quantité allant jusqu'à huit fois la quantité de liant.

4. Procédé selon les revendications 1 à 3, caractérisé en ce qu'aux dispersions est ajouté un agent de surface.

5. Procédé selon les revendications 1 à 4, caractérisé en ce que les dispersions ont une teneur en matières solides de 30 à 70%.

6. Procédé selon les revendications 1 à 5, caractérisé en ce que la teneur en matières solides de la dispersion est de 5 à 20% en poids de la partie liant.
